# EUROPÄISCHE PATENTSCHRIFT

(11) **EP 1 527 373 B1**
(45) Veröffentlichungstag und Bekanntmachung des Hinweises auf die Patenterteilung: **16.01.2008**
(21) Anmeldenummer: 03738040.9
(22) Anmeldetag: 16.06.2003
(51) Int. Cl.: G03F 1/00, B41C 1/10

(54) **VERFAHREN ZUR HERSTELLUNG VON FLEXODRUCKFORMEN MITTELS LASER-DIREKTGRAVUR**
METHOD FOR PRODUCING FLEXO PRINTING FORMS BY MEANS OF LASER DIRECT ENGRAVING
PROCEDE DE PRODUCTION DE FORMES FLEXOGRAPHIQUES PAR GRAVURE DIRECTE AU LASER

(30) Priorität: 18.06.2002 DE 10227189
(43) Veröffentlichungstag der Anmeldung: 04.05.2005
(73) Patentinhaber: Flint Group Germany GmbH, 70469 Stuttgart (DE)
(72) Erfinder: HILLER, Margit, 97753 Karlstadt (DE)
(74) Vertreter: Isenbruck, Günter
(86) Internationale Anmeldenummer: PCT/EP2003/006331
(87) Internationale Veröffentlichungsnummer: WO 2003/107092

(56) Entgegenhaltungen:
- EP-A- 0 767 407
- EP-B- 0 640 043
- EP-B- 0 654 150
- EP-B- 0 741 330
- DE-A- 19 908 528
- US-A- 5 259 311
- US-A1- 2001 044 076

## Beschreibung

Die Erfindung betrifft ein Verfahren zur Herstellung von Flexodruckformen mittels Laser-Direktgravur, bei dem als Ausgangsmaterial ein Flexodruckelement eingesetzt wird, dessen reliefbildende Schicht eine Kombination aus einem im wesentlichen hydrophoben elastomeren Bindemittel und einem inerten Weichmacher aufweist. Die Erfindung betrifft weiterhin Flexodruckformen erhältlich nach diesem Verfahren sowie die Verwendung der Flexodruckformen zum Flexodruck mit Druckfarben auf Wasser- oder Alkoholbasis.

Laser werden inzwischen sowohl auf dem Gebiet von Offsetdruckplatten wie auf dem Gebiet von Reliefdruckformen für verschiedene Schritte des Herstellprozesses eingesetzt.

So ist es beispielsweise bekannt, die lichtempfindlichen Schichten von Offsetdruckplatten mittels geeigneter Laserbelichter bildmäßig zu beschreiben. Die lichtempfindliche Schicht wird durch den Laser chemisch verändert, beispielsweise vernetzt. Aus dem bebilderten Rohprodukt wird mittels eines geeigneten Entwicklungsprozesses die fertige Offsetdruckplatte erhalten (siehe z.B. Imaging Technology, Kap. 3.4.1.2., Ullmann's Encyclopedia of Industrial Chemistry, 6th Edt., 2000 Electronic release). Die Dicke der besagten lichtempfindlichen Schichten von Offsetdruckplatten beträgt üblicherweise 0,3 bis 5 µm.

Weiterhin ist es bekannt, zur Bebilderung von Flexodruckplatten anstelle von fotografisch erstellten Masken IR-ablative Masken einzusetzen, wie beispielsweise in EP-A 654 150 offenbart. Hierbei wird eine dünne IR-empfindliche, opake Schicht auf die fotopolymerisierbare Schicht aufgetragen. Die Dicke derartiger IR-ablativer Schichten beträgt üblicherweise nur einige µm. Die IR-ablative Schicht wird mit einem IR-Laser bildmäßig beschrieben, d.h. an den Stellen entfernt, an denen sie vom Laserstahl getroffen wird. Das eigentliche Druckrelief wird auf konventionelle Art und Weise hergestellt: Durch die erzeugte Maske hindurch wird mit aktinischem Licht belichtet und die reliefbildende Schicht somit selektiv vernetzt. Danach wird auf übliche Art und Weise mit einem Entwickler entwickelt, wobei sowohl fotoempfindliches Material aus den unbelichteten Bereichen der reliefbildende Schicht als auch die Reste der IR-ablativen Schicht entfernt werden. Da die IR-ablative Maskenschicht für den eigentlichen Druckprozess keine Bedeutung hat, können die Materialien dafür ausschließlich im Hinblick auf die optimale Verwendung als Maske ausgesucht werden.

Bei der Laser-Direktgravur zur Herstellung von Flexodruckformen hingegen wird ein druckendes Relief durch einen Laser direkt in die reliefbildende Schicht eines Flexodruckelementes eingraviert. Ein nachfolgender Entwicklungsschritt wie bei konventionellen Platten bzw. dem Maskenverfahren ist nicht mehr erforderlich. Typische Reliefschichtdicken von Flexodruckformen liegen zwischen 0,5 bis 7 mm, bei speziellen Dünnschichtplatten unter Umständen auch nur 0,2 mm. Die nichtdruckenden Vertiefungen im Relief betragen im Rasterbereich mindestens 0,03 mm, bei anderen Negativelementen deutlich mehr und können bei dicken Platten Werte von bis zu 3 mm annehmen. Mit dem Laser müssen also große Mengen an Material entfernt werden.

EP-A 640 043 und EP-A 640 044 offenbaren einschichtige bzw. mehrschichtige elastomere lasergravierbare Flexodruckelemente zur Herstellung von Flexodruckplatten mittels Lasergravur. Die Elemente bestehen aus "verstärkten" elastomeren Schichten. Zur Herstellung der Schicht werden elastomere Bindemittel eingesetzt. Durch die so genannte Verstärkung wird die mechanische Festigkeit der Schicht erhöht, um Flexodruck zu ermöglichen. Die Verstärkung wird entweder durch Einbringen geeigneter Füllstoffe, fotochemische oder thermochemische Vernetzung oder Kombinationen davon erreicht. US- A-2001/0044076 beschreibt lasergravierbare Flexodruckelemente, die Pfropfpolymere als Bindemittel und weichmacher enthalten.

US 5,259,311 offenbart ein Verfahren, bei dem in einem ersten Schritt ein handelsübliches Flexodruckelement durch vollflächige Bestrahlung mittels UV/A fotochemisch vernetzt, wird danach die release-layer mit einem Flexoauswaschmittel entfernt und in einem zweiten Schritt mittels eines Lasers ein druckendes Relief eingraviert wird. Anschließend wird ein Reinigungsschritt mittels eines Flexoauswaschmittels gefolgt von abschließender Trocknung der Platte durchgeführt.

Obwohl die Gravur von Gummidruckzylindern mittels Lasern bereits seit den 60er Jahren des letzten Jahrhunderts prinzipiell bekannt ist und auch die zitierten Schutzrechte bereits vor 10 Jahren eingereicht worden sind, hat die Lasergravur breiteres wirtschaftliches Interesse erst in den letzten Jahren mit dem Aufkommen von verbesserten Lasersystemen gewonnen. Zu den Verbesserungen bei den Lasersystemen zählen bessere Fokussierbarkeit des Laserstrahls, höhere Leistung sowie computergesteuerte Strahlmodulation.

Mit der Einführung von neuen, leistungsfähigeren Lasersystemen gewinnt aber auch die Frage nach besonders geeigneten Materialien für lasergravierbare Flexodruckplatten immer größere Bedeutung. Probleme, die in der Vergangenheit gar keine Rolle spielten, weil die Lasersysteme die Gravur sehr feiner Strukturen überhaupt nicht erlaubten, werden nun bedeutsam und führen zu neuen Anforderungen an das Material.

Die Reliefschichten von Flexodruckformen sind naturgemäß weich und haben relativ niedrige Schmelz- bzw. Erweichungspunkte. Sie neigen bei der Lasergravur daher stark dazu, Schmelzränder um die eingravierten Elemente herum zu bilden. Am Rand der eingravierten Elemente schmilzt die Schicht unter dem Einfluss des Laserstrahles zwar auf, wird aber nicht mehr bzw. nicht mehr vollständig zersetzt. Derartige Schmelzränder lassen sich auch durch Nachwaschen meist nicht oder zumindest nicht vollständig entfernen und führen zu einem unsauberen Druck. Unerwünschtes Aufschmelzen der Schicht hat weiterhin eine verringerte Auflösung des Druckmotivs im Vergleich zum digitalen Datensatz zur Folge.

EP-A 1 136 254 schlägt zur Lösung dieses Problems vor, Polyoxyalkylen/Polyethylenglykol-Pfropfcopolymeren als Bindemittel für reliefbildende Schichten einzusetzen. Da diese Copolymere aber wasserlöslich sind, sind derartige Reliefdruckformen nachteiligerweise nur in begrenztem Umfange einsetzbar. Die Reliefschicht quillt in Flexodruckfarben auf Wasserbasis viel zu stark, so dass beim Drucken unerwünschte Effekte auftreten, wie beispielsweise eine nicht mehr tolerierbare Tonwertzunahme. Derartige Druckformen sind daher im wesentlichen nur für den Druck mit UV-Farben einsetzbar. Es besteht ein dringender Bedarf, auch zum Druck mit Wasserfarben geeignete lasergravierbare Reliefdruckelemente bereitzustellen, die sich dennoch ohne unerwünscht starkes Aufschmelzen der Schicht mit Lasern gravieren lassen.

Weiterhin bereiten die Abbauprodukte, die im Zuge der Lasergravur entstehen, häufig Probleme. Neben gasförmigen Anteilen werden auch Aerosole erzeugt. Dies sind im Regelfalle äußerst klebrig und können sich ganz oder teilweise wieder auf der Oberfläche des Druckreliefs abscheiden, in ungünstigen Fällen sogar wieder mit der Oberfläche reagieren. Dies führt zu unsauberen Oberflächen und somit auch zu einem schlechten Druckverhalten.

Von US 5,259,311 wird zur Lösung dieses Problems vorgeschlagen die Oberfläche der Reliefdruckform nach der Lasergravur mit Hilfe eines organischen Lösungsmittels nachzureinigen. Die klebrigen Zersetzungsprodukte weisen jedoch im wesentlichen das gleiche Löslichkeitsverhalten auf wie die Reliefschicht. Für Reliefschichten aus hydrophoben Polymeren muss zum Ablösen der Zersetzungsprodukte daher auch ein organisches Lösungsmittel eingesetzt werden. Die vernetzte Reliefschicht ist darin zwar nicht mehr löslich, aber sehr wohl noch quellbar. Im Anschluss an einen derartigen Nachwaschschritt muss die Schicht daher in einem weiteren Verfahrenschritt wieder getrocknet werden. Dadurch wird der durch die Lasergravur erzielte Zeit- und Händlingvorteil im Verfahren wieder zunichte gemacht, da der Trockungsprozess die meiste Zeit im Zuge der Verarbeitung beansprucht. Zersetzungsprodukte, die wieder mit der Oberfläche reagiert haben, lassen sich überhaupt nicht mehr entfernen und sich folglich auch im Druck erkennbar. Es wäre äußerst wünschenswert, über ein Flexodruckelement verfügen zu können, bei dem eventuelle Ablagerungen einfach mit Wasser oder wässrigen Reinigungsmitteln entfernt werden können, ohne dass die Platte dadurch quillt.

Weiterhin ist für eine wirtschaftliche Herstellung von Flexodruckformen mittels Lasergravur eine möglichst schnelle Gravur erforderlich. Die Geschwindigkeit der Gravur hängt einerseits vom gewählten Lasersystem ab. Zum anderen sollte die Empfindlichkeit der reliefbildenden Schicht gegenüber der jeweils gewählten Laserstrahlung möglichst hoch sein. Bei der Frage der Empfindlichkeit ist allerdings zu berücksichtigen, dass die Reliefschicht der Flexodruckplatte sowohl die elastomeren Eigenschaften wie die drucktypischen Eigenschaften verleiht. Maßnahmen zur Verbesserung der Empfindlichkeit dürfen die genannten Eigenschaften daher nicht beeinträchtigen.

Aufgabe der Erfindung war es daher, ein Verfahren zur Herstellung von Flexodruckformen mittels Laser-Direktgravur bereitzustellen, bei dem das Auftreten von Schmelzrändern deutlich vermindert wird, eventuelle Ablagerungen von Zersetzungsprodukten durch einfaches Behandeln der Platte mit Wasser oder wässrigen Reinigungsmitteln entfernt werden können, eine möglichst schnelle Gravur in hoher Auflösung ermöglicht wird, und die erhaltenen Flexodruckformen darüber hinaus zum Drucken mit Flexodruckfarben auf Wasserbasis geeignet sind.

Dementsprechend wurde ein Verfahren zur Herstellung von Flexodruckformen mittels Lasergravur gefunden, bei dem man als Ausgangsmaterial ein vernetzbares, lasergravierbares Flexodruckelement einsetzt, welches übereinander angeordnet mindestens umfasst
- einen dimensionsstabilen Träger,
- mindestens eine vernetzbare, lasergravierbare reliefbildende Schicht mit einer Dicke von mindestens 0,2 mm, mindestens umfassend ein im wesentlichen hydrophobes elastomeres Bindemittel, einen Weichmacher sowie vernetzbare Komponenten
und das Verfahren mindestens die folgenden Schritte umfasst:
(a) vollflächiges Vernetzen der reliefbildenden Schicht,
(b) Eingravieren eines Druckreliefs in die vernetzte reliefbildende Schicht mit Hilfe eines Lasers, wobei die Tiefe der mit dem Laser eingravierten Reliefelemente mindestens 0,03 mm beträgt,
wobei es sich bei dem Bindemittel Weichmacher um einen inerten Weichmacher handelt, des ausgewählt wird aus der Gruppe von aromatischen, naphthenischen und paraffinischen Mineralölen.

Weiterhin wurden Flexodruckformen gefunden, die nach dem geschilderten Verfahren erhältlich sind, sowie die Verwendung dieser Flexodruckformen zum Flexodruck mit Druckfarben auf Wasserbasis und/oder auf Alkoholbasis.

Überraschenderweise wurde gefunden, dass durch die erfindungsgemäße Kombination eines im wesentlichen hydrophoben elastomeren Bindemittels mit inerten Weichmachern gemäß Anspruch 1. Flexodruckelemente erhalten werden, die eine hervorragende Empfindlichkeit gegenüber Lasern aufweisen. Die reliefbildende Schicht schmilzt unter dem Einfluss der Laserstrahlung kaum auf., und es bilden sich um die Negativelemente herum kaum Schmelzränder.

Zu der Erfindung ist im Einzelnen das Folgende auszuführen:

Beispiele geeigneter dimensionsstabiler Träger für die als Ausgangsmaterial für das Verfahren eingesetzten Flexodruckelemente sind Platten, Folien sowie konische und zylindrische Röhren (Sleeves) aus Metallen wie Stahl, Aluminium, Kupfer oder Nickel oder aus Kunststoffen wie Polyethylenterephthalat (PET), Polyethylennaphthalat (PEN), Polybutylenterephthalat, Polyamid, Polycarbonat, gegebenenfalls auch Gewebe und Vliese, wie Glasfasergewebe sowie Verbundmaterialien, z.B. aus Glasfasern und Kunststoffen. Als dimensionsstabile Träger kommen vor allem dimensionsstabile Trägerfolien wie beispielsweise Polyesterfolien, insbesondere PET- oder PEN-Folien oder flexible metallische Träger, wie dünne Bleche oder Metallfolien aus Stahl, bevorzugt aus rostfreiem Stahl, magnetisierbarem Federstahl, Aluminium, Zink, Magnesium, Nickel; Chrom oder Kupfer in Betracht.

Das Flexodruckelement umfasst weiterhin mindestens eine lasergravierbare, vernetzbare reliefbildende Schicht. Die vernetzbare reliefbildende Schicht kann unmittelbar auf dem Träger aufgebracht sein. Zwischen dem Träger und der reliefbildenden Schicht können sich aber auch noch andere Schichten befinden, wie beispielsweise Haftschichten und/oder elastische Unterschichten.

Die vernetzbare reliefbildende Schicht umfasst mindestens ein im wesentlichen hydrophobes elastomeres Bindemittel, vernetzbare Komponenten und mindestens einen inerten Weichmacher. Im Regelfalle weist bereits die vernetzbare reliefbildende Schicht als Ganzes elastomere Eigenschaften auf, für die Erfindung ist es aber ausreichend, wenn erst die vernetzte Schicht die für eine Flexodruckform typischen elastomeren Eigenschaften aufweist.

Bei den im wesentlichen hydrophoben Elastomeren, handelt es sich um solche Elastomere, die üblicherweise zur Herstellung organisch entwickelbarer, konventioneller Flexodruckplatten eingesetzt werden und die in Wasser weder löslich noch quellbar sind. Als Beispiele seien Naturkautschuk, Polybutadien, Polyisopren, Styrol-Butadien-Kautschuk, Nitril-Butadien-Kautschuk, Butyl-Kautschuk, Styrol-Isopren-Kautschuk, Polynorbornen-Kautschuk oder Ethylen-Propylen-Dien-Kautschuk (EPDM) genannt.

Bevorzugt handelt es sich bei dem im wesentlichen hydrophoben Elastomer um ein thermoplastisch elastomeres Blockcopolymer aus Alkenylaromaten und 1,3-Dienen. Bei den Blockcopolymeren kann es sich sowohl um lineare Blockcopolymere als auch um radiale Blockcopolymere handeln. Üblicherweise handelt es sich um Dreiblockcopolymere vom A-B-A-Typ, es kann sich aber auch um Zweiblockpolymere vom A-B-Typ handeln, oder um solche mit mehreren alternierenden elastomeren und thermoplastischen Blöcken, z.B. A-B-A-B-A. Es können auch Gemische zweier oder mehrerer unterschiedlicher Blockcopolymerer eingesetzt werden. Handelsübliche Dreiblockcopolymere enthalten häufig gewisse Anteile an Zweiblockcopolymeren. Die Dien-Einheiten können 1,2- oder 1,4-verknüpft sein. Es können sowohl Blockcopolymere vom Styrol-Butadien wie vom Styrol-Isopren-Typ eingesetzt werden. Sie sind beispielsweise unter dem Namen Kraton^{®} im Handel erhältlich. Weiterhin einsetzbar sind auch thermoplastisch elastomere Blockcopolymere mit Endblöcken aus Styrol und einem statistischen Styrol-Butadien-Mittelblock, die unter dem Namen Styroflex^{®} erhältlich sind. Die Blockcopolymere können auch ganz oder teilweise hydriert sein, wie beispielsweise in SEBS-Kautschuken.

Selbstverständlich können auch Gemische mehrerer Bindemittel eingesetzt werden, vorausgesetzt, die Eigenschaften der reliefbildenden Schicht werden dadurch nicht negativ beeinflusst. Die Gesamtmenge an Bindemitteln beträgt üblicherweise 40 bis 80 Gew. % bezüglich der Summe aller Bestandteile der Reliefschicht, bevorzugt 40 bis 70 Gew. % und besonders bevorzugt 45 bis 65 Gew.%.

Für das erfindungsgemäße Verfahren wird das im wesentlichen hydrophobe Bindemittel im Gemisch mit mindestens einem inerten Weichmacher gemäß Anspruch 1 eingesetzt.

"Inert" im Sinne dieser Erfindung bedeutet, dass die Weichmacher keine oder zumindest im wesentlichen keine polymerisierbaren Gruppen aufweisen, die im Zuge radikalischer Vernetzung der Reliefschicht dergestalt reagieren können, dass die Weichmacher in das polymere Netzwerk der reliefbildenden Schicht mit eingebunden werden. Inerte Weichmacher weisen insbesondere im wesentlichen keine ethylenisch ungesättigten Doppelbindungen auf nach gehören der Gruppe der aromatischen, naphthenischen oder paraffinischen Mirenliler an.

Dem Fachmann ist selbstverständlich bekannt, dass im Zuge radikalischer Polymerisation prinzipiell auch einfache C-H-Bindungen auf dem Wege der Kettenübertragung reagieren können. Dies soll dem Begriff "inert" aber nicht widersprechen, denn dem Fachmann ist auch bekannt, dass diese Reaktion im Vergleich zur Reaktion ethylenisch ungesättigter Doppelbindungen nur in untergeordnetem Maße ablaufen wird.

Beispiele inerter Weichmacher umfassen hochsiedende paraffinische, naphthenische und aromatische Mineralöle. Derartige Mineralöle werden durch Vakuumdestillation aus Erdölen gewonnen.

Bevorzugt sind hochsiedende im wesentlichen paraffinische und/ oder naphthenische Mineralöle. Derartige Mineralöle werden auch als Weißöle bezeichnet, wobei der Fachmann zwischen technischen Weißölen, die noch einen geringen Aromatengehalt aufweisen können, sowie medizinischen Weißölen, die im wesentlichen aromatenfrei sind, unterscheidet. Sie sind kommerziell erhältlich, beispielsweise Shell Risella (technisches Weißöl) oder Shell Ondina (medizinisches Weißöl).

Ganz besonders bevorzugt sind medizinische Weißöle.

Es können selbstverständlich auch Gemische verschiedener Weichmacher eingesetzt werden, vorausgesetzt, die Eigenschaften der reliefbildenden Schicht werden dadurch nicht negativ beeinträchtigt.

Die Menge an inertem Weichmacher wird vom Fachmann in wirksamen Mengen je nach den gewünschten Eigenschaften der Schicht eingesetzt. Im Regelfalle sind mindestens 5 Gew. % an inertem Weichmacher bezüglich der Summe aller Bestandteile der Reliefschicht erforderlich. Dies schließt selbstverständlich nicht aus, dass in Ausnahmefällen auch mit geringeren Mengen wirksame Effekte bei der Lagergravur erzielt werden können. Im Regelfalle beträgt die Menge des inerten Weichmachers 5 bis 40 Gew. % bezüglich der Summer aller Bestandteile der Schicht, bevorzugt 10 bis 40 Gew.-% und besonders bevorzugt 20 bis 40 Gew. %.

Art und Menge der Komponenten zur Vernetzung der Schicht richten sich nach der gewünschten Vernetzungstechnik und werden vom Fachmann entsprechend ausgewählt. Insbesondere wird die vollflächige Vernetzung der vernetzbaren Reliefschicht fotochemisch oder thermochemisch vorgenommen. Bevorzugt wird die Vernetzung fotochemisch vorgenommen.

Bei der fotochemischen Vernetzung, umfasst die reliefbildende Schicht mindestens einen Fotoinitiator oder ein Fotoinitiatorsystem sowie geeignete Monomere bzw. Oligomere.

Als Initiatoren für die Fotopolymerisation sind in bekannter Art und Weise Benzoin oder Benzoinderivate, wie α-Methylbenzoin oder Benzoinether, Benzilderivate, wie z.B. Benzilketale, Acylarylphosphinoxide, Acylarylphosphinsäureester oder Mehrkernchinone geeignet, ohne dass die Aufzählung darauf beschränkt sein soll.

Die Monomere weisen mindestens eine polymerisierbare, olefinisch ungesättigte Gruppe auf. Als besonders vorteilhaft haben sich Ester oder Amide der Acrylsäure oder Methacrylsäure mit mono-oder polyfunktionellen Alkoholen, Aminen, Aminoalkoholen oder Hydroxyethern und -estern, Styrol oder substituierte Styrole. Ester der Fumar- oder Maleinsäure oder Allylverbindungen erwiesen. Beispiele für geeignete Monomere umfassen Butylacrylat, 2-Ethylhexylacrylat, Laurylacrylat, 1,4-Butandioldiacrylat, 1,6-Hexandioldiacrylat, 1,6-Hexandioldimethacrylat, 1,9-Nonandioldiacrylat, Trimethylolpropantriacrylat, Dioctylfumarat, N-Dodecylmaleimid. Es können auch geeignete Oligomere mit olefinischen Gruppen eingesetzt werden. Selbstverständlich können auch Mischungen verschiedener Monomerer bzw. Oligomerer eingesetzt werden, vorausgesetzt es treten keine unerwünschten Effekte auf. Die Gesamtmenge der Monomeren wird vom Fachmann je nach den gewünschten Eigenschaften der Schicht festgelegt. Im Regelfalle sollten aber 20 Gew. % bezüglich der Menge aller Bestandteile der lasergravierbaren reliefbildenden Schicht nicht überschritten werden.

Thermische Vernetzung kann einerseits in Analogie zur fotochemischen Vernetzung vorgenommen werden, indem statt eines Fotoinitiators ein thermischer Polymerisationsinitiator eingesetzt wird. Prinzipiell geeignet sind handelsübliche thermische Initiatoren für die radikalische Polymerisation, wie beispielsweise Peroxide, Hydroperoxide oder Azoverbindungen. Die thermische Vernetzung kann auch durchgeführt werden, indem man der Schicht ein thermisch härtendes Harz wie beispielsweise ein Epoxyharz als vernetzende Komponente zusetzt.

Optional kann die vernetzbare reliefbildende Schicht weiterhin einen Absorber für Laserstrahlung umfassen. Es können auch Gemische verschiedener Absorber für Laserstrahlung eingesetzt werden. Geeignete Absorber für Laserstrahlung weisen eine hohe Absorption im Bereich der Laserwellenlänge auf. Insbesondere sind Absorber geeignet, die eine hohe Absorption im nahen Infrarot sowie im längerwelligen VIS-Bereich des elektromagnetischen Spektrums aufweisen. Derartige Absorber eignen sich besonders zur Absorption der Strahlung von Nd-YAG-Lasern (1064 nm) sowie von IR-Diodenlasern, die typischerweise Wellenlängen zwischen 700 und 900 nm sowie zwischen 1200 und 1600 nm aufweisen.

Beispiele für geeignete Absorber für die Laserstrahlung sind im infraroten Spektralbereich stark absorbierende Farbstoffe wie beispielsweise Phthalocyanine, Naphthalocyanine, Cyanine, Chinone, Metall-Komplex-Farbstoffe wie beispielsweise Dithiolene oder photochrome Farbstoffe. Weiterhin geeignete Absorber sind anorganische Pigmente, insbesondere intensiv gefärbte anorganische Pigmente wie beispielsweise Chromoxide, Eisenoxide, Ruß oder metallische Partikel. Besonders geeignet als Absorber für Laserstrahlung sind feinteilige Rußsorten mit einer Primärpartikelgröße zwischen 10 und 50 nm.

Die Menge des optional zugesetzten Absorbers wird vom Fachmann je nach den jeweils gewünschten Eigenschaften des lasergravierbaren Flexodruckelementes gewählt. In diesem Zusammenhang wird der Fachmann berücksichtigen, dass die zugesetzten Absorber nicht nur die Gravur der elastomeren Schicht durch Laser beeinflussen, sondern auch andere Eigenschaften der als Endprodukt des Verfahrens erhaltenen Reliefdruckform wie beispielsweise deren Härte, Elastizität, Wärmeleitfähigkeit oder Farbübertragungsverhalten. Im Regelfalle empfiehlt es sich daher, nicht mehr maximal 20 Gew. %, bevorzugt nicht mehr als 10 Gew. % an Absorber für die Laserstrahlung bzgl. der Summe aller Bestandteile der Schicht einzusetzen.

Im Regelfalle empfiehlt es sich nicht, reliefbildenden Schichten, die fotochemisch vernetzt werden sollen, Absorber für Laserstrahlung zuzusetzen, die auch im UV-Bereich absorbieren, da dadurch die Fotopolymerisation zumindest stark beeinträchtigt und eventuell völlig unmöglich gemacht wird. Es empfiehlt sich regelmäßig, derartige Laserabsorber enthaltende Reliefschichten thermisch zu vernetzen.

Die reliefbildende Schicht kann weiterhin auch noch Zusatzstoffe und Hilfsstoffe wie beispielsweise Farbstoffe, Dispergierhilfsmittel oder Antistatika umfassen. Die Menge derartiger Zusätze sollte im Regelfalle aber 5 Gew. % bezüglich der Menge aller Komponenten der vernetzbaren, lasergravierbaren Schicht des Aufzeichnungselementes nicht überschreiten.

Die vernetzbare reliefbildende Schicht kann auch aus mehreren Teilschichten aufgebaut werden. Diese vernetzbaren Teilschichten können von gleicher, in etwa gleicher oder von unterschiedlicher stofflicher Zusammensetzung sein.

Die Dicke der lasergravierbaren, elastomeren reliefbildenden Schicht beträgt mindestens 0,2 mm. Bevorzugt beträgt die Dicke 0,3 bis 7 mm, besonders bevorzugt 0,5 bis 5 mm und ganz besonders bevorzugt 0,7 bis 4 mm. Die Dicke wird vom Fachmann je nach dem gewünschten Verwendungszweck der Flexodruckform geeignet gewählt.

In einer bevorzugten Ausführungsform umfasst das Ausgangsmaterial eine zusätzliche, wässrig lösliche oder zumindest quellbare lasergravierbare Polymerschicht, die auf der lasergravierbaren Reliefschicht angeordnet ist, und die mindestens ein in wässrigen Lösemitteln lösliches oder quellbares Polymer umfasst. Eine derartige Schicht dient dazu, einen -optional durchzuführenden-Nachreinigungsschritt zu erleichtern. Im Zuge der Lasergravur gebildete feste Zersetzungsprodukte können sich auf dieser Hilfsschicht abscheiden und leichter abgelöst werden.

Beispiele für das in wässrigen Lösemitteln lösliche oder zumindest quellbare Polymer umfassen Polyvinylalkohol, Polyvinylylkohol/Polyethylenglykol-Pfropfcopolymere, Polyvinylpyrrolidon und dessen Derivate oder Cellulose-Derivate, insbesondere Celluloseester und Celluloseether wie beispielsweise Methylcellulose, Ethylcellulose, Benzylcellulose, Hydroxyalkylcellulosen, oder Nitrocellulosen. Selbstverständlich können auch Gemische mehrerer Polymerer eingesetzt werden.

Die zusätzliche lasergravierbare Polymerschicht kann auch noch Zusatzstoffe und Hilfsstoffe enthalten, beispielsweise Weichmacher oder Laserabsorber. Wenn vorgesehen ist, die lasergravierbare Reliefschicht fotochemisch zu vernetzen, dann sollte die zusätzliche Polymerschicht im UV-Bereich möglichst transparent sein. Bei anderen Vernetzungstechniken ist dies nicht unbedingt erforderlich.

Die Dicke der zusätzlichen Polymerschicht sollte möglichst gering sein. Sie richtet sich im wesentlichen nach der Tiefenschärfe des zur Gravur im Verfahren verwendeten Lasers. Sie wird so begrenzt, dass es auf der Oberfläche der Reliefschicht nicht zu einer wesentlichen Verbreiterung des Fokus kommt. Die Dicke einer solchen zusätzlichen Polymerschicht sollte im Regelfalle 100 µm nicht überschreiten. Im Regelfalle werden bei größeren Dicken keine zufriedenstellenden Resultate mehr erzielt. Bevorzugt sollte die Dicke 50 µm nicht überschreiten. Besonders bevorzugt beträgt die Dicke 1 - 40 µm, und ganz besonders bevorzugt 5 - 25 µm.

Das lasergravierbare Flexodruckelement kann optional noch weitere Schichten umfassen.

Beispiele derartiger Schichten umfassen eine elastomere Unterschicht aus einer anderen Formulierung, die sich zwischen dem Träger und der bzw. den lasergravierbaren Schicht(en) befindet und die nicht notwendigerweise lasergravierbar sein muss. Mit derartigen Unterschichten können die mechanischen Eigenschaften der Reliefdruckplatten verändert werden, ohne die Eigenschaften der eigentlichen druckenden Reliefschicht zu beeinflussen.

Dem gleichen Zweck dienen so genannte elastische Unterbauten, die sich unter dem dimensionsstabilen Träger des lasergravierbaren Flexodruckelementes befinden, also auf der von der lasergravierbaren Schicht abgewandten Seite des Trägers.

Weitere Beispiele umfassen Haftschichten, die den Träger mit darüber liegenden Schichten oder verschiedene Schichten untereinander verbinden.

Des Weiteren kann das lasergravierbare Flexodruckelement gegen mechanische Beschädigung durch eine, beispielsweise aus PET bestehende Schutzfolie -auch Deckfolie genannt- geschützt werden, die sich auf.der jeweils obersten Schicht befindet, und die vor dem Gravieren mit Lasern entfernt werden muss. Die Schutzfolie kann zur Erleichterung des Abziehens auf geeignete Art und Weise oberflächenbehandelt sein, beispielsweise durch Silikonisierung, vorausgesetzt, durch die Oberflächenbehandlung wird die Reliefoberschicht in ihren Druckeigenschaften nicht negativ beeinflusst.

Das als Ausgangsmaterial für das Verfahren eingesetzte Flexodrukkelement kann beispielsweise durch Lösen bzw. Dispergieren aller Komponenten in einem geeigneten Lösemittel und Aufgießen auf einen Träger hergestellt werden. Bei mehrschichtigen Elementen können in prinzipiell bekannter Art und Weise mehrere Schichten aufeinander gegossen werden. Nach dem Gießen kann -wenn gewünscht- die Deckfolie zum Schutz vor Beschädigungen des Ausgangsmaterials aufgebracht werden. Es ist auch umgekehrt möglich, auf die Deckfolie zu gießen und zum Schluss den Träger aufzukaschieren. Die Gießmethode ist insbesondere empfehlenswert, wenn thermisch vernetzt werden soll.

Wenn thermoplastisch elastomere Bindemittel eingesetzt werden, kann die Herstellung des Flexodruckelementes besonders vorteilhaft in prinzipiell bekannter Art und Weise durch Schmelzextrusion zwischen eine Trägerfolie und eine Deckfolie oder ein Deckelement und Kalandrieren des erhaltenen Verbundes, wie beispielsweise von EP-A 084 851 offenbart. Diese Methode ist besonders empfehlenswert, wenn fotochemisch oder mittels Elektronenstrahlung vernetzt werden soll. Auf diese Art und Weise lassen sich auch dicke Schichten in einem einzigen Arbeitsgang herstellen. Mehrschichtige Elemente können mittels Coextrusion hergestellt werden. Flexodruckelemente mit metallischen Trägern können bevorzugt erhalten werden, indem man auf einen temporären Träger gießt oder extrudiert, und die Schicht dann auf den metallischen Träger kaschiert.

Das Aufbringen der zusätzlichen Polymerschicht kann beispielsweise durch Lösen der Bestandteile in einem geeigneten Lösemittel und Aufgießen auf die reliefbildende Schicht erfolgen. Bevorzugt wird aber die Deckfolie mit der zusätzlichen Polymerschicht beschichtet und auf die Reliefschicht aufkaschiert oder als Folie zum Extrusionsverfahren eingesetzt.

Beim erfindungsgemäßen Verfahren wird das Ausgangsmaterial im ersten Verfahrensschritt (a) zunächst vollflächig vernetzt.

Die vollflächige Vernetzung der vernetzbaren Reliefschicht kann fotochemisch insbesondere durch Bestrahlung mit UV-A-Strahlung mit einer Wellenlänge zwischen 320 und 400 nm, bzw. UV-A/VIS-Strahlung mit einer Wellenlänge von ca. 320 bis ca: 700 nm vorgenommen werden. Vollflächige thermochemische Vernetzung erfolgt durch möglichst gleichmäßiges, temperaturkonstantes Erwärmen der reliefbildende Schicht.

Die fotochemische Vernetzung eignet sich insbesondere für Schichten, die keine stark gefärbten Absorber für Laserstrahlung enthalten und im UV/VIS-Bereich transparent oder zumindest weitgehend transparent sind. Transparente Schichten können aber selbstverständlich auch thermochemisch vernetzt werden. Gefärbte Laserabsorber enthaltende Schichten können vorteilhaft thermochemisch vernetzt werden.

Die vollflächige Vernetzung kann auch mittels Elektronenstrahlung vorgenommen werden.

Naturgemäß wird das als Ausgangsmaterial für das Verfahren eingesetzte Flexodruckelement üblicherweise von einem Druckplattenhersteller produziert, während die Lasergravur von einer Klischeeanstalt bzw. Druckerei vorgenommen wird. Die vollflächige Vernetzung (a) kann einerseits von der Klischeeanstalt selbst vorgenommen werden. Beispielsweise kann die fotochemische Vernetzung in handelsüblichen Flexobelichtern vorgenommen werden. Die Vernetzung kann andererseits natürlich auch vom oder beim Hersteller des Flexodruckelementes erfolgen.

Im Verfahrensschritt (b) wird mittels eines Lasers ein druckendes Relief in die vernetzte reliefbildende Schicht eingraviert. Falls eine Schutzfolie vorhanden ist, wird diese vor der Gravur abgezogen.

Unter dem Begriff "lasergravierbar" ist zu verstehen, dass die Reliefschicht die Eigenschaft besitzt, Laserstrahlung, insbesondere die Strahlung eines IR-Lasers, zu absorbieren, so dass sie an solchen Stellen, an denen sie einem Laserstrahl ausreichender Intensität ausgesetzt ist, entfernt oder zumindest abgelöst wird. Vorzugsweise wird die Schicht dabei ohne vorher zu schmelzen verdampft oder thermisch oder oxidativ zersetzt, so dass ihre Zersetzungsprodukte in Form von heißen Gasen, Dämpfen, Rauch oder kleinen Partikeln von der Schicht entfernt werden.

Zur Gravur eigenen sich insbesondere IR-Laser. Beispielsweise kann ein CO₂-Laser mit einer Wellenlänge von 10,6 µm eingesetzt werden. Weiterhin können Nd-YAG-Laser (1064 nm), IR-Diodenlaser oder Festkörperlaser eingesetzt werden. Es können auch Laser mit kürzeren Wellenlängen eingesetzt werden, vorausgesetzt der Laser weist eine ausreichende Intensität auf. Beispielsweise kann auch ein frequenzverdoppelter (532.nm) oder frequenzverdreifachter (355 nm) Nd-YAG-Laser eingesetzt werden oder auch Excimer-Laser (z.B. 248 nm).

Der Zusatz von Absorbern für Laserstrahlung richtet sich im wesentlichen nach dem Lasertyp, der zur Gravur eingesetzt werden soll. Die für die reliefbildende Schicht eingesetzten im wesentlichen hydrophoben elastomeren Bindemittel absorbieren die Strahlung von CO₂-Lasern im Regelfalle in ausreichendem Maße, so dass bei Verwendung dieses Lasertyps zusätzliche IR-Absorber in der Reliefschicht im Regelfalle nicht erforderlich sind. Das gleiche gilt für UV-Laser, wie bspw. Excimer-Laser. Bei Nd-YAG-Lasern und IR-Dioden-Läsern ist der Zusatz eines Laserabsorbers im Regelfalle erforderlich.

Die einzugravierende Bildinformation kann direkt aus den Lay-Out-Computersystem zur Laserapparatur übertragen werden. Die Laser können entweder kontinuierlich oder gepulst betrieben werden.

Vorteilhaft werden Reliefelemente eingraviert, bei denen die Flanken der Elemente zunächst senkrecht abfallen und sich erst im unteren Bereich verbreitern. Dadurch wird eine gute Versockelung der Reliefpunkte bei dennoch geringer Tonwertzunahme erreicht. Es können aber auch andersartig gestaltete Flanken eingraviert werden.

Die Tiefe der einzugravierenden Elemente richtet sich nach der Gesamtdicke des Reliefs und der Art der einzugravierenden Elemente und wird vom Fachmann je nach den gewünschten Eigenschaften der Druckform bestimmt. Die Tiefe der einzugravierenden Reliefelemente beträgt zumindest 0,03 mm, bevorzugt mindestens 0,05 mm - genannt ist hier die Mindesttiefe zwischen einzelnen Rasterpunkten. Druckplatten mit zu geringen Relieftiefen sind für das Drukken mittels Flexodrucktechnik im Regelfalle ungeeignet, weil die Negativelemente mit Druckfarbe vollaufen. Einzelne Negativpunkte sollten üblicherweise größere Tiefen aufweisen; für solche von 0,2 mm Durchmesser ist üblicherweise eine Tiefe von mindestens 0,07 bis 0,08 mm empfehlenswert. Bei weggravierten Flächen empfiehlt sich eine Tiefe von mehr als 0,15 mm, bevorzugt mehr als 0,4 mm. Letzteres ist natürlich nur bei einem entsprechend dickem Relief möglich.

Vorteilhaft wird die erhaltene Flexodruckform im Anschluss an die Lasergravür in einem weiteren Verfahrensschritt (c) nachgereinigt. In manchen Fällen kann dies durch einfaches Abblasen mit Druckluft oder Abbürsten geschehen.

Es ist aber bevorzugt, zum Nachreinigen ein flüssiges Reinigungsmittel einzusetzen um auch Polymerbruchstücke vollständig entfernen zu können. Dies ist beispielsweise dann besonders zu empfehlen, wenn mit der Flexodruckform Lebensmittelverpackungen bedruckt werden sollen, bei denen besonders strenge Anforderungen im Hinblick auf flüchtige Bestandteile gelten.

Ganz besonders vorteilhaft kann die Nachreinigung mittels Wasser oder einem wässrigen Reinigungsmittel erfolgen. Wässrige Reinigungsmittel bestehen im wesentlichen aus Wasser sowie optional geringen Mengen von Alkoholen und können zur Unterstützung des Reinigungsvorganges Hilfsmittel, wie beispielsweise Tenside, Emulgatoren, Dispergierhilfsmittel oder Basen enthalten. Es können auch Mischungen verwendet werden, die üblicherweise zum Entwickeln konventioneller, wasserentwickelbarer Flexodruckplatten eingesetzt werden. Da die Reliefschicht mit dem im wesentlichen hydrophoben elastomeren Bindemittel in Wasser nicht quellbar ist, wird durch die Verwendung von Wasser oder wässrigen Reinigungsmitteln zeitaufwändiges Trocknen der Druckform vermieden.

Die Nachreinigung kann beispielsweise durch einfaches Eintauchen oder Abspritzen der Reliefdruckform erfolgen oder aber auch zusätzlich durch mechanische Mittel, wie beispielsweise durch Bürsten oder Plüsche unterstützt werden. Es können auch übliche Flexowascher verwendet werden.

Beim Nachwaschschritt werden eventuelle Ablagerungen sowie die Reste der zusätzlichen Polymerschicht entfernt. Vorteilhaft verhindert diese Schicht, oder erschwert es zumindest, dass sich im Zuge der Lasergravur gebildete Polymertröpfchen wieder fest mit der Oberfläche der Reliefschicht verbinden. Ablagerungen können daher besonders leicht entfernt werden. Es ist regelmäßig empfehlenswert, den Nachwaschschritt unmittelbar im Anschluss an den Schritt der Lasergravur durchzuführen.

Wenngleich nicht die bevorzugte Variante, können zum Nachreinigen prinzipiell auch Mischungen organischer Lösemittel eingesetzt werden, insbesondere solche Mischungen, die üblicherweise als Auswaschmittel für konventionell hergestellte Flexodruckformen dienen. Beispiele umfassen Auswaschmittel auf Basis hochsiedender, entaromatisierter Erdölfraktionen, wie beispielsweise von EP-A 332 070 offenbart oder auch "Wasser-in-Öl"-Emulsionen, wie von EP-A 463 016 offenbart. Diese Variante kann vor allem dann angewandt werden, wenn keine zusätzliche Polymerschicht vorhanden ist. Falls eine zusätzliche Polymerschicht vorhanden, aber mit dem verwendeten organischen Lösemittel nicht entfernbar ist, muss zusätzlich mit Wasser oder einem wässrigen Reinigungsmittel gereinigt werden.

Die erhaltenen Flexodruckformen eignen sich besonders zum Drucken mit Wasserfarben und Alkoholfarben. Sie sind aber selbstverständlich auch zum Drucken mit UV-Farben oder Flexodruckfarben, die geringe Anteile von Estern enthalten, geeignet.

Die folgenden Beispiele sollen die Erfindung näher erläutern:

Allgemeine Herstellvorschrift für das Ausgangsmaterial:

Es wurde eine fotochemisch vernetzbare lasergravierbare reliefbildende Schicht aus jeweils 55 Gew.% (bezüglich der Summe aller Komponenten) eines hydrophoben elastomeren Bindemittels (Kraton D-1102, SBS-Blockcopolymeres), 32 Gew. % eines Weichmachers, 10 Gew. % Hexandioldiacrylat, 2 Gew. % Photoinitiator sowie 1 % Farbstoff und thermischem Stabilisator hergestellt.

Die Komponenten wurden mit einem Extruder (ZSK 53) bei 140°C verarbeitet, mittels einer Breitschlitzdüse zwischen eine dimensionsstabile Trägerfolie aus PET und eine Schutzfolie aus PET eingebracht und anschließend mittels eines Zweiwalzenkalanders kalandriert. Die Schichtdicke der erhaltenen vernetzbaren, lasergravierbaren Schicht betrug jeweils 1,14 mm.

Als Weichmacher wurden die in Tabelle 1 aufgeführten Weichmacher eingesetzt. Für die Beispiele 1 und 2 wurden inerte Weichmacher aus im wesentlichen paraffinischen Mineralölen eingesetzt, die keine ethylenisch ungesättigten Doppelbindungen aufweisen, für die Vergleichsbeispiele wurden Polybutadienöle eingesetzt, die in der Kette oder seitenständig ethylenisch ungesättigte Doppelbindungen aufweisen.

**Tabelle 1: Für Versuche und Vergleichsversuche eingesetzte Weichmacher**

| | Typ |
|---|---|
| Beispiel 1 | Weißöl S 5000 (BASF) |
| Beispiel 2 | Medizinisches Weißöl (Ondinaöl G 34, Fa. Shell) |
| Vergleichsbeispiel 1 | Polybutadienöl (Nisso PB 1000, Fa. Nippon Soda Co., Ltd.) |
| Vergleichsbeispiel 2 | Polybutadienöl (Polyöl 130, Fa. Degussa) |

### Durchführung des erfindungsgemäßen Verfahrens:

Von den in den Beispielen und Vergleichsbeispielen erhaltenen lasergravierbaren Flexodruckelementen wurde die PET-Schutzfolie abgezogen. Sie wurden in einem ersten Verfahrensschritt durch 20-minütiges Bestrahlen mit UVA-Licht vollflächig vernetzt. Bei den Beispielen 1 und 2 wurde eine zusätzliche Vernetzung des obersten Bereiches der Reliefschicht mit UVC-Licht vorgenommen.

### Lasergravur der Flexodruckelemente

Für Lasergravurversuche wird ein CO₂-Laser (Fa. ALE, Typ "ALE meridian finesse") mit einem Spotdurchmesser von ca. 30 µm und einer Nennleistung von 250 Watt verwendet. Die Leistung auf der Plattenoberfläche betrug bei maximaler Leistung ca. 150 Watt. Die Lasergravurversuche wurden mit den folgenden Software-Parametern durchgeführt: *Total relief* = 75, *First step* = 48, *Engraving Speed* = 240 U/min und *Shoulder base* width = 1,24.

Nach dem Aufspannen des Flexodruckelements auf einen Zylinder wurde ein Testmotiv bestehend aus verschiedenen, repräsentativen, positiven und negativen Elementen in das Flexodruckelement eingraviert. Neben vollständig weggravierten Freiflächen und 100 %-Tonwerten enthält das Motiv auch verschiedene Rasterflächen mit Tonwerten zwischen 1 % und 98% sowie 40 µm breite Negativlinien in axialer und transversaler Richtung zur Zylinderdrehachse.

### Ergebnisse

Die Gravurtiefe betrug bei allen Flexodruckplatten zwischen 0,64 und 0,685 mm. Die erfindungsgemäß hergestellten Platten der Beispiele 1 und 2 mit inerten Weichmachern wiesen jedoch im wesentlichen keine Schmelzränder auf, während die Platten der Vergleichsbeispiele 1 und 2 mit reaktiven Weichmachern im Vergleich dazu deutliche Schmelzränder aufwiesen.

Im Anschluss an die Lasergravur wurden die erhaltenen Flexodruckformen für zwei Minuten mit einem Gemisch aus Wasser und einem Tensid bei gleichzeitigem Bürsten der Oberfläche nachgewaschen. Hierzu wurde ein nyloprint^{®}-Wascher (Gerätekombination "CW 22 x 30", BASF Drucksysteme GmbH) verwendet.

Die Platten mit inertem Weichmacher wurden 5 min, die mit reaktivem Weichmacher 10 min bei 60°C nachgewaschen. Dennoch ist auf den Flexodruckplatten mit reaktiven Weichmachern trotz der doppelten Waschzeit noch deutlich Abraum zu erkennen, während die Flexodruckformen mit den erfindungsgemäß verwendeten, inerten Weichmachern rückstandsfrei gereinigt sind.

Die erhaltenen Flexodruckplatten eignen sich gut zum Druck mit Alkohol- und Wasserfarben.

## Patentansprüche

1. Verfahren zur Herstellung von Flexodruckformen mittels Laser-gravur, bei dem man als Ausgangsmaterial ein vernetzbares, lasergravierbares Flexodruckelement einsetzt, welches übereinander angeordnet mindestens umfasst
• einen dimensionsstabilen Träger,
• mindestens eine vernetzbare, lasergravierbare reliefbildende Schicht mit einer Dicke von mindestens 0,2 mm, mindestens umfassend ein im wesentlichen hydrophobes elastomeres Bindemittel, einen Weichmacher sowie Komponenten zum Vernetzen,
und das Verfahren mindestens die folgenden Schritte umfasst:
(a) vollflächiges Vernetzen der reliefbildenden Schicht,
(b) Eingravieren eines Druckreliefs in die vernetzte reliefbildende Schicht mit Hilfe eines Lasers, wobei die Tiefe der mit dem Laser einzugravierenden Reliefelemente mindestens 0,03 mm beträgt,
**dadurch gekennzeichnet, dass** es sich bei dem Weichmacher um einen inerten Weichmacher, ausgewählt aus der Gruppe von aromatischen, naphthenischen und paraffinischen Mineralölen handelt.

2. Verfahren gemäß Anspruch 1, **dadurch gekennzeichnet, dass** es sich bei dem inerten Weichmacher um ein paraffinisches und/ oder naphthenisches Mineralöl handelt.

3. Verfahren gemäß einem der Ansprüche 1 oder 2, **dadurch gekennzeichnet, dass** der Weichmacher in einer Menge von 5 bis 40 Gew. % bezüglich der Menge aller Komponenten der reliefbildenden Schicht eingesetzt wird.

4. Verfahren gemäß Anspruch 3, **dadurch gekennzeichnet, dass** der Weichmacher in einer Menge von 20 bis 40 Gew. % bezüglich der Menge aller Komponenten der reliefbildenden Schicht eingesetzt wird.

5. Verfahren gemäß einem der Ansprüche 1 bis 4, **dadurch gekennZeichnet, dass** es sich bei dem Bindemittel um ein thermoplastisch elastomeres Bindemittel handelt.

6. Verfahren gemäß einem der Ansprüche 1 bis 5, **dadurch gekennzeichnet, dass** die vollflächige Vernetzung (a) fotochemisch oder thermisch vorgenommen wird.

7. Verfahren gemäß einem der Ansprüche 1 bis 6, **dadurch gekennzeichnet, dass** die reliefbildende Schicht zusätzlich einen Absorber für Laserstrahlung umfasst.

8. Verfahren gemäß einem der Ansprüche 1 bis 7, **dadurch gekennzeichnet, dass** das Flexodruckelement eine zusätzliche, wässrig lösliche lasergravierbare Schicht umfasst, die auf der lasergravierbaren, reliefbildenden Schicht angeordnet ist und mindestens ein in wässrigen Lösemitteln lösliches oder quellbares Polymer umfasst, und die nach verfahrensschritt (b) in einem weiteren Verfahrensschritt,(c) mittels Wasser oder einem wässrigen Reinigungsmittel entfernt wird.

9. Verfahren gemäß Anspruch 8, **dadurch gekennzeichnet, dass** es sich bei dem Polymer um mindestens eines ausgewählt aus der Gruppe von Polyvinylalkohol, Polyvinylylkohol/Polyethylenglykol-Pfropfcopolymeren, Polyvinylpyrrolidon oder CelluloseDerivaten handelt.

10. Flexodruckform, erhältlich nach einem Verfahren gemäß einem der Ansprüche 1 bis 9.

11. Verwendung einer Flexodruckform gemäß Anspruch 10 zum Flexodruck mit Druckfarben auf Wasserbasis und/oder Alkoholbasis.

## Claims

1. A process for the production of flexographic printing plates by means of laser engraving, in which the starting material used is a crosslinkable, laser-engravable flexographic printing element which at least comprises, arranged one on top of the other,
• a dimensionally stable substrate,
• at least one crosslinkable, laser-engravable relief-forming layer having a thickness of at least 0.2 mm, at least comprising a substantially hydrophobic elastomeric binder, a plasticizer and components for crosslinking,
and which process comprises at least the following steps:
(a) uniform crosslinking of the relief-forming layer and
(b) engraving of a print relief into the crosslinked relief-forming layer with the aid of a laser, the height of the relief elements to be engraved with the laser being at least 0.03 mm,
wherein the plasticizer is an inert plasticizer selected from the group consisting of aromatic, naphthenic and paraffinic mineral oils.

2. The process as claimed in claim 1, wherein the inert plasticizer is a paraffinic and/or naphthenic mineral oil.

3. The process as claimed in either of claims 1 and 2, wherein the plasticizer is used in an amount of from 5 to 40% by weight, based on the amount of all components of the relief-forming layer.

4. The process as claimed in claim 3, wherein the plasticizer is used in an amount of from 20 to 40% by weight, based on the amount of all components of the relief-forming layer.

5. The process as claimed in any of claims 1 to 4, wherein the binder is a thermoplastic elastomeric binder.

6. The process as claimed in any of claims 1 to 5, wherein the uniform crosslinking (a) is carried out photochemically or thermally.

7. The process as claimed in any of claims 1 to 6, wherein the relief-forming layer additionally comprises an absorber for laser radiation.

8. The process as claimed in any of claims 1 to 7, wherein the flexographic printing element comprises an additional, water-soluble laser-engravable layer which is arranged on the laser-engravable relief-forming layer and comprises at least one polymer soluble or swellable in aqueous solvents and which is removed after process step (b) in a further process step (c) by means of water or an aqueous cleaning agent.

9. The process as claimed in claim 8, wherein the polymer is at least one polymer selected from the group consisting of polyvinyl alcohol, polyvinyl alcohol/polyethylene glycol graft copolymers, polyvinylpyrrolidone and cellulose derivatives.

10. A flexographic printing plate obtainable by a process as claimed in any of claims 1 to 9.

11. The use of a flexographic printing plate as claimed in claim 10 for flexographic printing with water-based and/or alcohol-based printing inks.

## Revendications

1. Procédé de production de formes flexographiques par gravure laser, dans lequel est employé comme matériau de départ un élément flexographique réticulable pouvant être gravé par laser, et qui comporte, agencés l'un sur l'autre, au minimum,
• un substrat dimensionnellement stable,
• une couche en relief qui peut être gravée par laser et réticulée, d'une épaisseur d'au moins 0,2 mm, comportant au moins un liant élastomère essentiellement hydrophobe, un plastifiant ainsi que des agents de réticulation,
et le procédé comportant au moins les étapes suivantes :
(a) réticulation de toute la couche en relief,
(b) gravure d'une impression dans la couche en relief réticulée à l'aide d'un laser, la profondeur des éléments en relief gravés avec le laser étant égale au moins à 0,03 mm,
**caractérisé en ce que** le plastifiant est un plastifiant inerte, choisi dans le groupe des huiles minérales aromatiques, naphténiques et paraffiniques.

2. Procédé selon la revendication 1 **caractérisé en ce que** le plastifiant inerte est une huile minérale paraffinique et/ou naphténique.

3. Procédé selon l'une des revendications 1 ou 2, **caractérisé en ce que** le plastifiant est employé en une quantité de 5 à 40 % en poids par rapport à la quantité de tous les composants de la couche formant le relief.

4. Procédé selon la revendication 3, **caractérisé en ce que** le plastifiant est employé en une quantité de 20 à 40 % en poids par rapport à la quantité de tous les composants de la couche formant le relief.

5. Procédé selon l'une des revendications 1 à 4, **caractérisé en ce que** le liant est un liant élastomère thermoplastique.

6. Procédé selon l'une des revendications 1 à 5, **caractérisé en ce que** la réticulation totale (a) est réalisée photochimiquement ou thermiquement.

7. Procédé selon l'une des revendications 1 à 6, **caractérisé en ce que** la couche formant le relief comporte en outre un absorbeur de rayon laser.

8. Procédé selon l'une des revendications 1 à 7, **caractérisé en ce que** l'élément flexographique comporte une couche supplémentaire pouvant être gravée par laser, soluble dans l'eau, qui est disposée sur la couche formant le relief pouvant être gravée par laser et qui comporte au moins un polymère soluble ou gélifiable dans des solvants aqueux, et qui peut être enlevé après l'étape du procédé (b), par une nouvelle étape (c) avec de l'eau ou un détergent aqueux.

9. Procédé selon la revendication 8, **caractérisé en ce que** le polymère est au moins un polymère choisi dans le groupe des alcools polyvinyliques, des copolymères d'alcool polyvinylique/polyéthylène-glycol greffé, de polyvinyl-pyrrolidone ou de dérivés de cellulose.

10. Forme flexographique obtenue par un procédé selon l'une des revendications 1 à 9.

11. Utilisation d'une forme flexographique selon la revendication 10 pour l'impression flexographique avec des encres à base d'eau ou d'alcool.
